# EUROPÄISCHE PATENTSCHRIFT

(11) **EP 1 119 662 B1**
(45) Veröffentlichungstag und Bekanntmachung des Hinweises auf die Patenterteilung: **21.06.2006**
(21) Anmeldenummer: 99970138.6
(22) Anmeldetag: 22.09.1999
(51) Int. Cl.: E01F 8/00

(54) **ALS LÄRMSCHUTZWAND GEEIGNETE PLATTE**
PLATE WHICH IS SUITED AS A NOISE PROTECTION WALL
PANNEAU UTILISE COMME PAROI ANTIBRUIT

(30) Priorität: 06.10.1998 DE 19846024
(43) Veröffentlichungstag der Anmeldung: 01.08.2001
(73) Patentinhaber: Röhm GmbH & Co. KG, 64293 Darmstadt (DE)
(72) Erfinder: SCHÖLA, Egbert, A-7052 Müllendorf (AT); SEELMANN, Peter, A-1238 Wien (AT); MOLNAR, Gerald, A-2440 Gramatneusiedl (AT)
(74) Vertreter: Mai, Peter M.
(86) Internationale Anmeldenummer: PCT/EP1999/007058
(87) Internationale Veröffentlichungsnummer: WO 2000/020690

(56) Entgegenhaltungen:
- EP-A- 0 769 595
- EP-A- 0 826 832
- WO-A-97/46370
- DE-U- 8 535 183
- GB-A- 2 051 675

## Beschreibung

Die Erfindung betrifft als Lärmschutzelemente geeignete Platten aus an sich zerbrechlichem Acrylglas, welche zur Splitterbindung bei eventuellem Bruch des Glases monofile Kunststofffäden eingebettet enthalten.

Platten der eingangs genannten Art, welche gegen das Entstehen und Herabfallen von losen Bruchstücken gesichert sind, sind beispielsweise aus der EP 0 407 852 bekannt. Die darin offenbarten Platten enthalten eingebettet, bezogen auf den Plattenquerschnitt, etwa mittig monofile Kunststofffäden oder ein Gittergewebe aus solchen Fäden. Als Kunststofffäden sind monofile Fäden aus Polyamid besonders gut geeignet. In der genannten EP 0 407 852 wird hervorgehoben, dass die eingebetteten Kunststofffäden nahezu unsichtbar sind, so dass die Durchsicht durch das Element erhalten bleibt. Außerdem ist aufgrund der Tatsache, dass die Kunststofffäden im Inneren der Platte eingebettet sind, ein optimaler Schutz gegen Witterungseinflüsse gegeben. Die Reinigung der Platten ist völlig problemlos, vor allem sind sie auch bei niedrigen Temperaturen (-20 °C) noch gegen das Entstehen und Herabfallen von losen Bruchstücken gesichert. Es bleibt allerdings festzuhalten, dass die mittige Anordnung eine recht hohe Anforderung an die Fertigung solcher Platten stellt.

Gemäß der EP 0 826 832 sind bruchsichere Lärmschutzplatten aus Acrylpolymeren bekannt, welche Filamente aus Kunststoffmaterial enthalten, wobei die Filamente nicht mittig angeordnet sind. Vielmehr sind die Filamente in einem Abstand zwischen 20 und 35 % der Gesamtdicke der Platte bezüglich derjenigen Oberfläche angeordnet, die der Oberfläche abgewandt ist, welche einem eventuellen Crash ausgesetzt ist. Gemäß Aussage der genannten EP 0 826 832 lassen sich überraschenderweise auch mit der nicht mittigen Anordnung bruchsichere Lärmschutzelemente erhalten. Allerdings bleibt festzustellen, dass die zur Glaubhaftmachung dieses behaupteten Effektes angewendeten Testmethoden relativ wenig aussagekräftig sind, da die ausgeübten Aufprallenergien nur in einem unzureichend hohen Bereich liegen. Demgegenüber besteht ein Element gemäß der EP 0 407 852 ohne weiteres einen Test in Anlehnung an DIN 52 290, d. h. eine entsprechende Platte, die zweiseitig frei aufliegt, wird bei Aufprall einer aus 9 m Höhe herabfallenden Stahlkugel mit einer Masse von 4,1 kg zwar zertrümmert, es entstehen jedoch keine freien Bruchstücke. Insbesondere werden alle entstandenen Bruchstücke durch die eingebetteten Fäden zusammengehalten.

US-A-5 040 352 offenbart im Beispiel 2 eine Acrylglasplatte mit einem eingebetteten "mesh fabric" aus Monofilamenten mit einem Durchmesser von 1,2 mm.

Erfindungsgemäß wurde nun unerwartet und überraschend gefunden, dass es möglich ist, gleichzeitig Bruchsicherung und Lärmschutz mit Hilfe von Platten der eingangs genannten Art zu erhalten, worin zumindest einer der eingebetteten Fäden eine maximale Auslenkung von 3 mm oder mehr von einer durch die Enden dieses Fadens gedachten geraden Linie aufweist.

Diese gewissermaßen "durchhängende" Positionierung der Kunststofffäden in der Acrylglasmatrix führt unter bestimmten Umständen zu einem vorteilhafteren Verhalten der als Lärmschutzwand geeigneten erfindungsgemäßen Platten bei den einschlägigen Tests, wie sie z. B. gemäß ZTV-LSW 88 unter 3.4.2. und die Richtzeichnung LS3 des Bundesministers für Verkehr: "Zusätzliche Technische Vorschriften und Richtlinien für die Ausführung von Lärmschutzwänden an Straßen" zu durchlaufen sind. Mit maximaler Auslenkung ist im Sinne der Erfindung der größte Abstand des Fadens von einer gedachten Linie gemeint, welche sich zwischen den beiden Enden des jeweiligen Fadens ergibt. Weiters ist es noch mehr bevorzugt, wenn die maximale Auslenkung bei einer erfindungsgemäßen Platte 5 mm oder darüber beträgt.

Die maximale Auslenkung darf dabei nicht dazu führen, dass der Faden außerhalb der Platte zu liegen kommt, vielmehr wird im Rahmen der Erfindung immer gewährleistet, dass die Kunststofffäden auch tatsächlich eingebettet sind. Die maximale Auslenkung, oder auch vereinfacht als Durchbiegung des Kunststofffadens bezeichnet, kann deswegen erfindungsgemäß nicht größer sein als Plattendicke vermindert um die Fadenstärke, d. h. den Durchmesser des Fadens.

Die Auslenkung des Kunststofffadens kann gemäß der Erfindung in einer Ausführungsform im Wesentlichen senkrecht zur Plattenebene sein. Eine solche Gestaltung der eingebetteten Fäden ist beispielsweise dadurch erzielbar, dass die Fäden unter dem Einfluss der Schwerkraft nach einem liegenden Kammerverfahren in eine Acrylglasformmasse zu Gießzwecken eingebettet werden.

Alternativ zu dieser Ausführungsform kann es auch bevorzugt sein, dass die Auslenkung der Kunststofffäden im Wesentlichen parallel zur Plattenebene ist. Eine solche Ausgestaltung der Fadenanordnung ergibt sich beispielsweise zwanglos dadurch, dass die Platten nach dem sogenannten Rostero-Verfahren gegossen werden. Bei senkrecht stehenden Kammern, wie es gemäß diesem Verfahren üblich ist, biegen sich oder hängen die Fäden unter dem Einfluss der Schwerkraft parallel zur Plattenebene durch.

Noch eine zweckmäßige Ausführungsform der erfindungsgemäßen Platten sieht vor, dass die Platte Fäden enthält, deren Auslenkung im Wesentlichen senkrecht zur Plattenebene ist, und dass die Platte Fäden enthält, deren Auslenkung im Wesentlichen parallel zur Plattenebene ist. Eine solche Anordnung der Sicherungsfäden ist beispielsweise dadurch erhältlich, dass man zwei verschieden lange Fäden verwendet und deshalb der eine Faden nahezu parallel zur Glasoberfläche, bzw. der andere Faden eine Auslenkung senkrecht zur Plattenebene aufweist.
Auch lassen sich zwei 15 mm Platten mit jeweils senkrechter bzw. paralleler Auslenkung zur Glasoberfläche zu einer 30 mm starken Platte zusammenkleben, und damit wird eine erfindungsgemäße Platte erhalten.
Ein besonderer Fall besteht durch einen gerollt eingebetteten Polyamidfaden, dieser weist ein besonders günstiges Bruchverhalten auf. Sinnvoll ist es, hier einen transparenten Polyamidfaden zu verwenden, da sonst die Transparenz der Platte sehr stark reduziert ist.

Je nach Vorgehensweise und Herstellung der erfindungsgemäßen Platten ist demnach eine annähernd beliebige Ausrichtung der Kunststofffäden in der Polymermatrix möglich. So kann neben einer senkrechten oder parallelen Anordnung zur Plattenebene auch eine Auslenkung erzielt werden, welche in freier Abstufung beliebig zwischen diesen Grenzwerten liegt.

Gemäß der Erfindung können die Fäden im Wesentlichen parallel zu einer der Oberflächen der Platte verlaufen.

Darüber hinaus ermöglicht es die Erfindung auch, Fäden in die Polymermatrix einzubetten, die nicht parallel zu einer Oberfläche verlaufen, sondern die beispielsweise quer verlaufend eingebettet sind.

Dies bedeutet, dass im Hinblick auf die erste Variante in einer besonders günstigen Ausführungsform die Fadenenden wenigstens eines Fadens im Wesentlichen denselben Abstand zu einer Oberfläche in Plattenebene und/oder zu einer der Kanten der Platte aufweisen. Sofern die vorgenannte Bedingung erfüllt ist, sind die Fäden im Wesentlichen parallel zu einer Oberfläche in Plattenebene und/oder zu einer der Kanten der Platte eingebettet.

Alternativ dazu können im Hinblick auf die zweite Variante auch Ausführungsformen bevorzugt sein, worin der Abstand der Fadenenden wenigstens eines Fadens zu einer Oberfläche in Plattenebene und/oder zu einer der Kanten der Platte verschieden ist. Gerade aus letztgenanntem Umstand folgt, dass die Fertigung der erfindungsgemäßen Lärmschutzelemente im Vergleich zu der Fertigung der Elemente gemäß dem Stand der Technik sich deutlich vereinfacht hat, weil erheblich größere Toleranzen hingenommen werden können, ja erwünscht sein können, ohne hierdurch bei den Brucheigenschaften Nachteile erleiden zu müssen.

Grundsätzlich gesehen, können die eingebetteten Kunststofffäden so angeordnet sein, dass sie parallel zueinander in nur einer Richtung verlaufen, oder so, dass sie jeweils parallel zueinander in zwei oder mehr Richtungen verlaufen. Hierbei ist es im letztgenannten Fall ü. a. möglich, dass die beiden Richtungen einen Winkel von 90° oder auch einen von 90° abweichenden Winkel bilden.

Als Kunststofffäden sind monofile Fäden aus Polyamid oder Polypropylen besonders gut geeignet, insbesondere weil deren Haftung zu dem sie umgebenden Acrylglas relativ gering ist und somit auch bei eventuellen tiefen Temperaturen kein nennenswerter Verlust der Reißfestigkeit gegeben ist. Beim Bruch des Acrylglases können sich die monofilen Kunststofffäden dehnen und zerreißen infolgedessen nicht oder allenfalls zu einem geringen Teil und halten dadurch die entstehenden Bruchstücke zusammen. Der Durchmesser der monofilen Fäden liegt zweckmäßigerweise zwischen 0,2 und 2,0 mm. Der seitliche Abstand zwischen benachbarten Fäden kann im Bereich zwischen 8 und 100 mm liegen. Es sind jedoch auch kleinere und größere Abstände realisierbar.

Zusätzlich können zumindest Teile eines Fadens oder auch alle Fäden kontrastreich eingefärbt sein. Diese beispielsweise schwarze Einfärbung kann zur Gestaltung der Lärmschutzelemente dienen, andererseits können hierdurch auch die Elemente vor Vögeln geschützt werden.

Platten gemäß der Erfindung bestehen aus Acrylglas und werden aus dem Fachmann an sich bekannten Materialien gefertigt. So können die Platten vorzugsweise aus Methylmethacrylat-Sirup gegossen werden. Die Größe der Platten variiert im Bereich von etwa 1 m x 2 m bis 2 m x 3 m oder auch größer.
Die Dicke der Platten liegt etwa im Bereich von 5-30 mm, vorzugsweise 12-25 mm, insbesondere 15-20 mm.

Die erfindungsgemäßen Platten zeichnen sich durch eine ganze Reihe von besonders vorteilhaften Eigenschaften aus:

Die erfindungsgemäßen Platten weisen sehr gute Splitterbindungseigenschaften, insbesondere bei höheren Zerstörungsgeschwindigkeiten oder tiefen Temperaturen, auf. Besonders vorteilhaft ist eine versetzte Anordnung der Fadenenden oder eine doppellagige Anordnung der Polyamidfäden bzw. eine netzartige durchhängende Anordnung der Sicherungsfäden.

Die so beschriebenen Platten eignen sich in hervorragender Weise für den Einsatz als Lärmschutzplatten, im Eisenbahn- bzw. Trans-Rapid-Bereich, da hier besonders hohe Zerstörungsgeschwindigkeiten auftreten können. Ein weiterer Vorteil der erfindungsgemäßen Platten besteht bei einseitiger Einspannung, so zeigen die stark durchhängenden Zweilagen oder durchhängenden Netzwerke einen exzellenten Zusammenhalt im Gegensatz zur mittig zentrierten, parallel zur Oberfläche positionierten Polyamidfadenplatte.

Nachfolgend wird die Erfindung anhand von Ausführungsbeispielen unter Verweis auf die beigefügten Figuren eingehender erläutert.

In den Figuren zeigen
- Fig. 1: einen Querschnitt durch ein Lärmschutzelement mit einer ersten erfindungsgemäßen Fadenanordnung;
- Fig. 2: einen Querschnitt durch ein Lärmschutzelement mit einer zweiten erfindungsgemäßen Fadenanordnung;
- Fig. 3: einen Querschnitt durch ein Lärmschutzelement mit einer dritten erfindungsgemäßen Fadenanordnung;
- Fig. 4a, b: einen Querschnitt durch ein Lärmschutzelement mit einer vierten erfindungsgemäßen Fadenanordnung sowie einen Schnitt aus 4a;
- Fig. 5a, b: einen Querschnitt durch ein Lärmschutzelement mit einer fünften erfindungsgemäßen Fadenanordnung sowie einen Schnitt aus 5a;
- Fig. 6a, b: einen Querschnitt durch ein Lärmschutzelement mit einer sechsten erfindungsgemäßen Fadenanordnung sowie einen Schnitt aus 6a;
- Fig. 7: einen Querschnitt durch ein Lärmschutzelement mit einer siebten erfindungsgemäßen Fadenanordnung;
- Fig. 8: einen Querschnitt durch ein Lärmschutzelement mit einer achten erfindungsgemäßen Fadenanordnung;
- Fig. 9: einen Querschnitt durch ein Lärmschutzelement mit einer neunten erfindungsgemäßen Fadenanordnung; und
- Fig. 10: in perspektivischer Aufsicht eine nach dem Rosteroprozess hergestellte Platte mit senkrecht zur Plattenebene ausgelenkten eingebetteten Kunststofffäden.

In Figur 1 bedeutet das Bezugszeichen 1 eine Platte aus Acrylglas mit eingebetteten Kunststofffäden. Bezugszeichen 2 meint die Polymermatrix, während Bezugszeichen 3 einen Polyamidfaden bezeichnet. 4 und 4' kennzeichnen Fadenanfang und -ende. Der Abstand von Fadenanfang und Fadenende zur Oberfläche 5 ist gleich groß, ebenso wie der Abstand von Fadenanfang und Fadenende zu der Oberfläche 6. Man erkennt, dass der Faden 3 auf halber Strecke zwischen Fadenanfang 4 und Fadenende 4' eine maximale Auslenkung, d. h. Abweichung von der gedachten Verbindungslinie, d. h. der Geraden zwischen 4 und 4', aufweist.

In Figur 2 ist eine weitere erfindungsgemäße Ausführungsform zu erkennen, welche zwar auch einen identischen Abstand von 4 und 4' zu der Oberfläche 5 bzw. zu der Oberfläche 6 zeigt, allerdings sind die Abstände zu den beiden Oberflächen 5 und 6 voneinander verschieden. D. h., der gezeigte Faden ist nicht mittig, also nicht symmetrisch, vielmehr ist der gezeigte Faden unsymmetrisch eingebettet.

Bei der in Figur 3 dargestellten Ausführungsform handelt es sich um einen "schräg" in eine Polymermatrix eingebetteten Faden. Hier wird insbesondere das Merkmal erfüllt, dass der Abstand der Fadenenden 4 und 4' eines Fadens zu ein und derselben Oberfläche in Plattenebene (Flächen 5 oder 6) verschieden ist.

Eine weitere Ausgestaltung der erfindungsgemäßen Fadenanordnungen wird durch die Figur 4 belegt. Hierbei handelt es sich um zwei sichtbar eingebettete Fäden 3 und 3', welche alternierend angeordnet sind. D. h., dass ein Faden 3' stärker "durchhängt" oder "ausgelenkt" ist als der andere sichtbar dargestellte Faden 3. Es versteht sich, dass die beiden dargestellten Fäden 3 und 3' stellvertretend für eine Reihe von Fäden in der Platte sein können. Außerdem ist klar, dass auch einer der Fäden in etwa ohne nennenswerte Auslenkung oder ohne nennenswertes Durchhängen eingebettet sein kann, während der zweite dargestellte Faden (Bezugszeichen 3') relativ stark aus der Normallage ausgelenkt ist. In Figur 4b wird die Lage der Fäden 3 und 3' durch einen Schnitt aus Figur 4a näher erläutert.

Noch eine weitere Variante der erfindungsgemäßen Lärmschutzelemente zeigt Figur 5. Hierin handelt es sich um eine mehrlagige Anordnung von Fäden übereinander. Diese können direkt übereinander durchhängend angeordnet sein, es sind allerdings auch Ausführungsformen mit mehrlagig versetzten Fäden zur Erfindung gehörig.

Ebenso wie in den vorhergehenden Figuren 4a,b und 5a,b zeigt auch die Figur 6 nicht nur im Querschnitt sondern auch in der Draufsicht eine weitere Ausgestaltung der erfindungsgemäßen Anordnung von Kunststofffäden. Die Abbildungen 6a,b verdeutlichen, dass auch eine netzförmige Anordnung von durchhängenden Fäden möglich ist.

Die Figur 7 verdeutlicht im Querschnitt bei einer weiteren Ausführungsform die maximale Durchbiegung eines Fadens. Diese beträgt maximal die Plattendicke vermindert um die Fadendicke.

Noch eine Ausführungsform ist der Abbildung 8 zu entnehmen. Hier wird im Querschnitt eine Ausführungsform gezeigt, bei welcher die Auslenkung von Faden zu Faden variiert. Die maximale Auslenkung nimmt beispielsweise bei einer Plattendicke von etwa 20 mm von 1 mm beim am meisten gespannten Faden bis zu 19 mm bei demjenigen Faden mit der maximalen Durchbiegung zu.

Schließlich wird gemäß Figur 9 noch eine im Rahmen der Erfindung mögliche Ausführungsform verdeutlicht. Im Querschnitt ist eine wellenförmige Anordnung des Fadens zu erkennen.

Schließlich verdeutlicht die Figur 10 eine Ausführungsform, bei welcher die Anordnung der eingebetteten Kunststofffäden so ist, dass diese eine Durchhängung oder maximale Auslenkung aufweisen, welche parallel zur Plattenebene verläuft. Wie bereits angedeutet, ist eine solche Anordnung der Fäden beispielsweise beim Rosteroprozess ohne weiteres erhältlich.

Nachfolgende Beispiele belegen die vorteilhaften Eigenschaften der erfindungsgemäßen Lärmschutzelemente.

### Beispiel 1:

Zur Herstellung einer Acrylglasplatte gemäß Figur 1 wurde aus zwei 2 x 3 m großen Platten aus poliertem Silikatglas mit Hilfe einer 20 mm umlaufenden Dichtung eine Kammer gebildet. In diese Kammer wurden in einem Abstand von jeweils 30 mm parallel zueinander monofile Polyamidfäden mit einem Durchmesser von 2 mm eingespannt. Die Polyamidfadenlänge wurde so bemessen, dass eine Durchhängung des Polyamidfadens von 5 mm realisiert wurde. Danach wurde in die Kammer Methylmethacrylatsirup, der einen radikalbildenden Initiator erhielt, eingefüllt. Die gefüllte Kammer wurde in ein Wasserbad gebracht, und der Sirup wurde durch Wärmezufuhr zu einer Platte aus hochmolekularem Polymethylmethacrylat ausgehärtet. Die Kammer wurde liegend polymerisiert, so dass die Auslenkung der Fäden senkrecht zur PMMA-Oberfläche erfolgte. Nach dem Entformen ergab das eine etwa 2 x 3 m große und 20 mm dicke gegossene Acrylglasplatte mit eingebetteten Polyamidfäden. Die Positionierung der Polyamidfäden bzw. der Fadendurchhängung wurde mit Hilfe eines Ultraschallecholotes (10 Megahertz Messfrequenz) vermessen, der Messkopf des Echolotes ist mit einem Sender und mit einem Empfänger ausgerüstet, um so den Abstand zwischen PMMA-Oberfläche und Polyamidfaden zu messen. In der Mitte der Platte wurde eine maximale Durchhängung von 4 mm gemessen.

Die so erhaltene Platte wurde einem Pendelversuch unterzogen. Im Prinzip wird zur Durchführung dieses Testes eine Stahlbirne von 400 kg auf 1,6 Meter angehoben und damit die Platte zerstört. Als Beurteilungskriterium dient das Auftreten von freien Bruchstücken, die nicht größer als 25 cm² sind und einen Winkel von <15° aufweisen.

### Durchführung des Pendelversuches:

Die 2 x 3 m großen Platten werden dreiseitig in eine Stahlrahmenkonstruktion eingebaut. An jeder Ecke der Platte befindet sich in einem Abstand von 15 cm ein Loch, das zur Aufnahme der Fangsicherung dient, d. h., es wird ein Stahlseil verwendet, das durch die vier Löcher der Acrylglasplatte gezogen wird und an der Rahmenkonstruktion befestigt ist. Dieser Aufbau entspricht der normalen Montage einer transparenten Lärmschutzwand. Der Abstand von der Acrylglasplatte bis zur Energieverzehrwand beträgt 1,24 m. Im Normalfall zerschlägt die Birne die Acrylglasplatte und wird dann durch diese Holzwand gebremst.

Die Acrylglasscheibe wurde mit der "Birne", die aus 1,6 m Höhe auf die Platte trifft, zerstört. Die Birne besteht aus zwei stumpf verschweißten Kugelstümpfen. Die Aufprallgeschwindigkeit betrug 5,6 m pro Sekunde, die Energie 6.278 Joule. Die Messung wurde sowohl bei 20 °C als auch bei -20 °C durchgeführt; in beiden Fällen traten keine freien Bruchstücke auf. Für das Bruchergebnis ist es unerheblich, ob die Fadenauslenkung in Richtung Zerstörungskörper oder von ihm abgewendet ist.

### Beispiel 2 zur Herstellung eines Verbundelementes:

Gemäß Figur 10 wurde im Rostero-Ofen eine Kammer mit 20 mm dickem Keder gebaut. In diese Kammer wurden im Abstand von 30 mm Polyamidschnüre eingelegt, die parallel zur Oberfläche eine Durchbiegung von 5 mm aufwiesen. Der Durchmesser der verwendeten Polyamidschnüre betrug 2 mm. Diese so hergestellte Kammer wurde mit einem radikalbildenden Initiator enthaltenden Methylmethacrylatsirup gefüllt. Nach dem Befüllen wurde die Kammer evakuiert und durch Aufheizen auf 50 °C die Polymerisation gestartet. Durch die vertikale Anordnung der Polymerisationskammer hingen die Polyamidschnüre parallel zur Oberfläche durch. Nach vollständiger Aushärtung der Platte wurde diese entformt und einem Bruchtest unterzogen. Sowohl bei -20 °C als auch bei +20 °C wurden keine freien Bruchstücke erhalten.

### Beispiel 3:

Es wurde so verfahren wie im Beispiel 1, nur mit dem Unterschied, dass anstelle der monofilen Polyamidfäden ein Polyamidgitter aus monofilen Fäden mit einem Durchmesser von 2 mm und einer Maschenweite von 50 x 50 mm mit einer max. Durchhängung von 8 mm hergestellt wurde. Diese Platte wies eine Dicke von 20 mm auf und wurde dem Pendelversuch unterzogen; der Unterschied bestand darin, dass die Platte nicht dreiseitig sondern einseitig aufgebaut wurde. Beim Pendeltest bei 20 °C traten auch bei dieser Platte keine freien Bruchstücke auf.

### Beispiel 4:

Es wurde so verfahren wie im Beispiel 1. Der Pendeltest wurde mit einer Höhe von 8 m durchgeführt. Die Aufprallgeschwindigkeit betrug 12,53 m pro Sekunde, die Energie 31.392 Joule. Es traten keine freien Bruchstücke bei 20 °C auf. Für das Bruchergebnis ist es unerheblich, ob die Fadenauslenkung in Richtung Zerstörungskörper oder von ihm abgewendet ist.

## Patentansprüche

1. Als Lärmschutzwand geeignete Platte (1) aus an sich zerbrechlichem Acrylglas, welche zur Splitterbindung bei eventuellem Bruch des Glases monofile Kunststofffäden (3, 3') eingebettet enthält,
**dadurch gekennzeichnet,**
**dass** zumindest ein Faden (3, 3') eine maximale Auslenkung von 3 mm oder mehr von einer durch die Enden dieses Fadens (4, 4') gedachten geraden Linie aufweist.

2. Platte (1) nach Anspruch 1,
**dadurch gekennzeichnet,**
**dass** die maximale Auslenkung 5 mm oder mehr beträgt.

3. Platte (1) nach einem der vorhergehenden Ansprüche,
**dadurch gekennzeichnet,**
**dass** die Auslenkung im Wesentlichen senkrecht zur Plattenebene ist.

4. Platte (1) nach einem der Anspräche 1-2,
**dadurch gekennzeichnet,**
**dass** die Auslenkung im Wesentlichen parallel zur Plattenebene ist.

5. Platte (1) nach einem der Ansprüche 1-2,
**dadurch gekennzeichnet,**
**dass** die Platte (1) Fäden (3, 3') enthält, deren Auslenkung im Wesentlichen senkrecht zur Plattenebene ist, sowie Fäden (3, 3'), deren Auslenkung im Wesentlichen parallel zur Plattenebene ist.

6. Platte (1) nach einem der vorhergehenden Ansprüche,
**dadurch gekennzeichnet,**
**dass** die Fadenenden (4, 4') wenigstens eines Fadens (3, 3') im Wesentliche denselben Abstand zu ein und derselben Oberfläche (5) in Plattenebene und/oder zu ein und derselben Kante der Platte aufweisen.

7. Platte (1) nach einem der Ansprüche 1-5,
**dadurch gekennzeichnet,**
**dass** der Abstand der Fadenenden (4, 4') wenigstens eines Fadens (3, 3') zu ein und derselben Oberfläche (5) in Plattenebene und/oder zu ein und derselben Kante der Platte verschieden ist.

8. Platte (1) nach einem der vorhergehenden Ansprüche,
**dadurch gekennzeichnet,**
**dass** die eingebetteten Fäden (3, 3') im Wesentlichen parallel zueinander in einer Richtung verlaufen.

9. Platte (1) nach einem der vorhergehenden Ansprüche 1-7,
**dadurch gekennzeichnet,**
**dass** die eingebetteten Fäden (3, 3') jeweils parallel zueinander in zwei Richtungen verlaufen.

10. Platte (1) nach Anspruch 9,
**dadurch gekennzeichnet,**
**dass** die beiden Richtungen einen Winkel von etwa 90° bilden.

11. Platte (1) nach Anspruch 9,
**dadurch gekennzeichnet,**
**dass** die beiden Richtungen einen von 90° abweichenden Winkel bilden.

12. Platte (1) nach einem der vorhergehenden Ansprüche,
**dadurch gekennzeichnet,**
**dass** die Kunststofffäden (3, 3') monofile Fäden aus Polyamid mit einem Durchmesser von 0,2 bis 2,0 mm sind.

13. Platte (1) nach einem der vorhergehenden Ansprüche,
**dadurch gekennzeichnet,**
**dass** die Kunststofffäden (3, 3') in einem seitlichen Abstand von 8 bis 100 mm verlaufen.

14. Platte (1) nach einem der vorhergehenden Ansprüche,
**dadurch gekennzeichnet,**
**dass** zumindest ein Teil eines Fadens (3, 3') kontrastreich eingefärbt ist, um auf diese Weise der Gestaltung der Elemente und/oder dem Vogelschutz dient.

## Claims

1. Sheet (1) of intrinsically frangible acrylic glass, which sheet is suitable for use as a anti-noise protection wall and which contains embedded monofilamentary plastics filaments (3, 3') to retain splinters should the glass fracture, **characterised in that** at least one filament (3, 3') has a maximum deflection of 3 mm or more from an imaginary straight line through the ends (4, 4') of the said filament.

2. Sheet (1) according to claim 1, **characterised in that** the maximum deflection is 5 mm or more

3. Sheet (1) according to one of the foregoing claims, **characterised in that** the deflection is substantially perpendicular to the plane of the sheet.

4. Sheet (1) according to either of claims 1 and 2, **characterised in that** the deflection is substantially parallel to the plane of the sheet.

5. Sheet (1) according to either of claims 1 and 2, **characterised in that** the sheet (1) contains filaments (3, 3') whose deflection is substantially perpendicular to the plane of the sheet, and filaments (3, 3') whose deflection is substantially parallel to the plane of the sheet.

6. Sheet (1) according to one of the foregoing claims, **characterised in that** the ends (4, 4') of at least one filament (3, 3') are at substantially the same distances from one and the same surface (5) in the plane of the sheet and/or from one and the same edge of the sheet.

7. Sheet (1) according to one of claims 1 to 5, **characterised in that** the distances of the ends (4, 4') of at least one filament (3, 3') from one and the same surface (5) in the plane of the sheet and/or from one and the same edge of the sheet are different.

8. Sheet (1) according to one of the foregoing claims, **characterised in that** the embedded filaments (3, 3') extend substantially parallel to one another in one direction.

9. Sheet (1) according to one of the foregoing claims 1 to 7, **characterised in that** the embedded filaments (3, 3') extend parallel to one another in respective ones of two directions.

10. Sheet (1) according to claim 9, **characterised in that** the two directions make an angle of approximately 90°.

11. Sheet (1) according to claim 9, **characterised in that** the two directions make an angle of other than 90°.

12. Sheet (1) according to one of the foregoing claims, **characterised in that** the plastics filaments (3, 3') are monofilamentary filaments of polyamide of a diameter of 0.2 to 2 mm.

13. Sheet (1) according to one of the foregoing claims, **characterised in that** the plastics filaments (3, 3') extend at a lateral spacing of 8 to 100 mm.

14. Sheet (1) according to one of the foregoing claims, **characterised in that** at least one part of a filament (3, 3') is coloured to give a high contrast, in order in this way to be used for styling the elements and/or to provide anti-bird protection.

## Revendications

1. Panneau (1) utilisé comme paroi antibruit fait en verre acrylique cassant de par sa nature qui, pour la liaison des éclats lors d'une éventuelle cassure du verre, contient des fils monofilaires (3, 3') en matière synthétique noyés,
**caractérisé en ce que**
au moins un fil (3, 3') présente une déviation maximale de 3 mm ou plus par rapport à une ligne droite imaginaire passant par les extrémités de ce fil (4, 4').

2. Panneau (1) selon la revendication 1,
**caractérisé en ce que**
la déviation maximale est de 5 mm ou plus.

3. Panneau (1) selon l'une quelconque des revendications précédentes,
**caractérisé en ce que**
la déviation est sensiblement perpendiculaire au plan du panneau.

4. Panneau (1) selon l'une quelconque des revendications 1 à 2,
**caractérisé en ce que**
la déviation est sensiblement parallèle au plan du panneau.

5. Panneau (1) selon l'une quelconque des revendications 1 à 2,
**caractérisé en ce que**
le panneau (1) contient des fils (3, 3') dont la déviation est sensiblement perpendiculaire au plan du panneau, ainsi que de fils (3, 3') dont la déviation est sensiblement parallèle au plan du panneau.

6. Panneau (1) selon l'une quelconque des revendications précédentes,
**caractérisé en ce que**
les extrémités des fils (4, 4') d'au moins un fil (3, 3') ont sensiblement la même distance par rapport à une seule et même surface (5) dans le plan du panneau et/ou par rapport à une seule et même arête du panneau.

7. Panneau (1) selon l'une quelconque des revendications 1 à 5,
**caractérisé en ce que**
la distance des extrémités des fils (4, 4') d'au moins un fil (3, 3') par rapport à une seule et même surface (5) dans le plan du panneau et/ou par rapport à une seule et même arête du panneau est différente.

8. Panneau (1) selon l'une quelconque des revendications précédentes,
**caractérisé en ce que**
les fils noyés (3, 3') s'étendent sensiblement parallèlement les uns aux autres dans une direction.

9. Panneau (1) selon l'une quelconque des revendications précédentes 1 à 7,
**caractérisé en ce que**
les fils noyés (3, 3') s'étendent respectivement parallèlement les uns aux autres dans deux directions.

10. Panneau (1) selon la revendication 9,
**caractérisé en ce que**
les deux directions forment un angle d'environ 90°.

11. Panneau (1) selon la revendication 9,
**caractérisé en ce que**
les deux directions forment un angle différent de 90°.

12. Panneau (1) selon l'une quelconque des revendications précédentes,
**caractérisé en ce que**
les fils monofilaires (3, 3') en matière synthétique sont en polyamide ayant un diamètre de 0,2 mm à 2,0 mm.

13. Panneau (1) selon l'une quelconque des revendications précédentes,
**caractérisé en ce que**
les fils en matière synthétique (3, 3') s'étendent à une distance latérale de 8 mm à 100 mm.

14. Panneau (1) selon l'une quelconque des revendications précédentes,
**caractérisé en ce que**
au moins une partie d'un fil (3, 3') est colorée de manière contrastée pour servir ainsi de configuration des éléments et/ou de protection de oiseaux.
